# EUROPÄISCHE PATENTANMELDUNG

(11) **EP 0 349 031 A1**
(43) Veröffentlichungstag der Anmeldung: **03.01.1990**
(21) Anmeldenummer: 89201525.6
(22) Anmeldetag: 13.06.1989
(51) Int. Cl.: B22D 19/00

(54) **Verbundguszstück**

(30) Priorität: 30.06.1988 DE 3822032
(71) Anmelder: KOLBENSCHMIDT Aktiengesellschaft, D-74150 Neckarsulm (DE)
(72) Erfinder: Seitz, Norman, D-7101 Untereisesheim (DE)
(74) Vertreter: Rieger, Harald, Dr.

(57) **Zusammenfassung**

In Gußkörper sind mit Hilfe metallischer Haltemittel Einlegteile an- oder eingegossen. Um ein Lockern des Haltemittels zu verhindern, besteht zwischen dem Gußkörper und dem Haltemittel eine stoffschlüssige metallische Bindung.

## Beschreibung

Die Erfindung betrifft ein Verbundgußstück aus gegossenem Grundkörper und mittels aus metallischem Werkstoff gebildetem Haltemittel darin ein- oder angegossenem Einlegteil aus vom Werkstoff des Grundkörpers unterschiedlichen Werkstoff, insbesondere als oszillierenden Massenkräften unterworfenes Bauteil von Kolbenmaschinen, insbesondere Brennkraftmaschinen.

Das Ein- bzw. Angießen metallischer und nicht-metallischer Einlegteile ist bei der Herstellung von Gußstücken durch statischen und dynamischen Guß möglich. Derartige Verbundgußstücke sind immer dann von Interesse, wenn konstruktive und/oder technische Erfordernisse eines Gußstückes die Ausnützung der spezifisch günstigen Eigenschaften unterschiedlicher Werkstoffe notwendig machen, wobei zwischen dem gegossenen Grundkörper und dem Einlegteil entweder eine stoffschlüssige metallische Bindung oder eine als Schrumpf- oder Verzahnungshaftung bezeichnete Bindung besteht. Bei Verbundgußstücken mit einem Grundkörper aus Leichtmetall und einem Einlegteil aus Eisenwerkstoff, Kupferwerkstoff, harter Aluminiumlegierung oder Faser- bzw. Whisker-Werkstoff werden neben dem geringen Gewicht und der guten Wärmeleitfähigkeit und der chemischen Beständigkeit des Leichtmetalls die besseren mechanisch-technologischen Eigenschaften des Werkstoffs des Einlegteils benutzt.

In der DE-B-2 408 500 ist ein aus Gußeisen mit Kugelgraphit bestehendes Bauteil für den Maschinen- und Motorenbau beschrieben, in das lokal ein aus einem hochfesten Werkstoff einer eisenarmen oder eisenfreien Legierung auf Kobalt-Basis oder warmfesten Legierung auf Nickel-Chrom-Silizium-Basis gebildetes Einlegteil eingegossen ist. In Fällen, in denen beispielsweise Leichtmetallkolben für Brennkraftmaschinen im Motorbetrieb vergleichsweise hohen mechanischen und/oder thermischen Belastungen ausgesetzt sind, ist es angebracht, im Bereich der zu schützenden Partien, wie insbesondere Kolbenboden, Feuersteg und erste Kolbenringnute, temperaturwechselbeständige, wärmedämmende und/oder verschleißfeste Einlegteile aus keramischem Werkstoff in den Kolbengrundkörper einzugießen. Wenn es um den reinen Wärmeschutz des Kolbens geht, sind von Kühlöl durchströmbare Kühlkanäle im Kolbenkopf angeordnet, die durch ringförmige in den Kolbengrundkörper eingegossene Hohlkerne aus Stahl oder Kupfer oder Salzvollkerne hergestellt werden. Die Hohlkerne müssen mit Säure aus dem Kolbengrundkörper herausgelöst und die Salzkerne mit Wasser herausgespült werden.

In aller Regel werden die Einlegteile mittels Haltemitteln in der Gießform oder an den Gießkernen freitragend befestigt und verbleiben in dem gegossenen Grundkörper. Da jedoch zwischen dem Grundkörper und dem eingegossenen Haltemittel keine metallische Bindung besteht, kann sich unter der Einwirkung der im Motorbetrieb periodisch veränderlichen Gas- und Massenkräfte das Haltemittel bzw. Teile desselben lockern oder lösen, was zu erheblichen Folgeschäden bis hin zu einem Ausfall der Brennkraftmaschine führen kann.

Es ist zwar bekannt, Haltemittel von Einlegteilen aus dem gegossenen Grundkörper herauszuziehen und die entstandenen Löcher entweder mit Leichtmetall zu stopfen oder mit pulverförmigem Leichtmetall zu verschließen und durch Warmhohlpressen das Leichtmetall mit dem Werkstoff des Grundkörpers zu verbinden (DE-C-1 577 099, DE-B-1 627 757). Solche Maßnahmen sind allerdings mit einem beachtlichen technischen und zeitlichen Aufwand verbunden.

Bekannt ist auch (DE-A-2 402 337), bei der Herstellung eines Leichtmetallkolbens mit im Kolbenkopf angeordneten ringförmigen, mittels eines Salzvollkerns hergestellten Kühlkanals den Salzkern durch ein Haltemittel in die in der Kokille befindlichen Schmelze in die gewünschte Position einzutauchen und das Haltemittel aus der Restschmelze zu entfernen, sobald die Erstarrungsfront die Unterseite des Salzkerns erreicht hat. Dieses Verfahren hat sich in der Gießereipraxis jedoch nicht durchsetzen können.

Es ist die Aufgabe der vorliegenden Erfindung, das in dem Grundkörper des eingangs beschriebenen Verbundgußstücks eingegossene Haltemittel für das Einlegteil unlösbar in dem Grundkörper zu verankern.

Die Lösung dieser Aufgabe erfolgt dadurch, daß zwischen dem Grundkörper und dem Haltemittel eine stoffschlüssige metallische Bindung besteht, die beim Gießen des Verbundgußstücks durch ein Anschmelzen oder Aufschmelzen des Haltemittels erreicht wird.

Bei Verbundgußstücken, bei denen der Grundkörper aus Leichtmetall besteht, besitzen Haltemittel aus geeigneten Leichtmetallegierungen mit abgestimmter Schmelztemperatur gegenüber herkömmlichen Haltemitteln aus Eisenwerkstoff deutlich höhere gewichtsspezifische Festigkeiten, die über den gesamten Einsatztemperaturbereich des Verbundgußstücks mindestens doppelt so hoch liegen. Dadurch wird die Sicherheit gegenüber charakteristischen Schadensfällen, verursacht durch die Wirkung der periodisch veränderlichen Massenkräfte, deutlich erhöht. Für den Fall auftretender Überbeanspruchungen von nicht mit dem Grundkörper metallisch verbundenen Teilen des Haltemittels, beispielsweise in unzugänglichen Bereichen des Verbundgußstücks, werden diese durch die hohe Duktilität der verwendeten Leichtmetallegierungen durch plastische Verformung konservativ aufgefangen. Ein weiterer Vorteil ist darin zu sehen, daß für das Haltemittel handelsübliches Halbzeug, wie z.B. genormte Schweißdrähte aus Leichtmetallegierungen, eingesetzt werden können, während die bisher üblichen aus Eisenwerkstoff bestehenden Haltemittel zum Zwecke einer besseren Verankerung spezielle geometrische Formen aufweisen mußten.

Zweckmäßigerweise ist die Schmelztemperatur des Werkstoffs des Haltemittels größenordnungsmäßig gleich der Schmelztemperatur des Werkstoffs des Grundkörpers, vorzugsweise beträgt die Differenz bis zu 100 K, insbesondere bis zu 75 K.

Im Rahmen der weiteren Ausgestaltung der Erfindung ist bei durch statisches Gießen hergestellten Verbundgußstücken die Schmelztemperatur des Werkstoffs des Haltemittels etwas niedriger als die Schmelztemperatur des Werkstoffs des Grundkörpers.

Sind die Verbundgußstücke durch dynamisches Gießen hergestellt, so ist die Schmelztemperatur des Werkstoffs des Haltemittels etwas höher als die Schmelztemperatur des Werkstoffs des Grundkörpers.

Je nach Werkstoffwahl für das Haltemittel kann dieses nur angeschmolzen oder ganz aufgeschmolzen sein.

Die Erfindung ist im folgenden anhand eines Ausführungsbeispiels näher erläutert.

Im Preßgießverfahren wurden Haltemittel aus der Aluminiumlegierung des Typs AlMg₃ mit unterschiedlichem Durchmesser in eutektische Aluminium-Kolbenlegierung des Typs G-AlSil2CuMgNi bei einer Gießtemperatur von 973 bis 1073°C eingegossen. In allen Fällen konnte ein Anschmelzen der Haltemittel bis auf eine Tiefe von 15 % des Durchmessers und damit eine feste stoffschlüssige metallische Bindung zwischen Gußkörper und Haltemittel erzielt werden.

Fig. 1 zeigt in einer abgebrochenen Schnittdarstellung einen mit seinem einen Abschnitt in einen Gießkern auf Sand-/Salzbasis eingebetteten Haltestift (1) aus der Aluminiumlegierung des Typs AlMg3, dessen anderer Abschnitt in einen Gußkörper (4) aus der eutektischen Aluminium-Kolbenlegierung des Typs G-AlSil2CuMgNi so eingegossen ist, daß der Haltestift (1) in der Zone (3) unter Bildung eines metallischen Verbundes aufgeschmolzen ist.

In Fig. 2 ist ein Schnitt entlang der Schnittlinie A-B der Fig. 1 dargestellt. Die Solidustemperatur des Haltestifts (1) liegt ca. 90 K über derjenigen des Werkstoffs des Gußkörpers (4).

## Patentansprüche

1. Verbundgußstück aus gegossenem Grundkörper und mittels aus metallischem Werkstoff gebildetem Haltemittel darin ein- oder angegossenem Einlegteil aus vom Werkstoff des Grundkörpers unterschiedlichem Werkstoff, insbesondere als oszillierenden Massenkräften unterworfenes Bauteil von Kolbenmaschinen, vorzugsweise Brennkraftmaschinen, dadurch gekennzeichnet, daß zwischen Grundkörper (4) und Haltemittel (1) eine stoffschlüssige metallische Bindung besteht.

2. Verbundgußstück nach Anspruch 1, dadurch gekennzeichnet, daß die Schmelztemperatur des Werkstoffs des Haltemittels (1) größenordnungsmäßig gleich der Schmelztemperatur des Werkstoffs des Grundkörpers (4) ist.

3. Verbundgußstück nach den Ansprüchen 1 und 2, dadurch gekennzeichnet, daß die Differenz zwischen der Schmelztemperatur des Werkstoffs des Haltemittels (1) und derjenigen des Werkstoffs des Grundkörpers (4) bis zu 100 K, vorzugsweise bis zu 75 K, beträgt.

4. Verbundgußstück nach den Ansprüchen 1 bis 3, hergestellt durch statisches Gießen, dadurch gekennzeichnet, daß die Schmelztemperatur des Werkstoffs des Haltemittels (1) etwas niedriger als die Schmelztemperatur des Werkstoffs des Grundkörpers (4) ist.

5. Verbundgußstück hergestellt durch dynamisches Gießen nach den Ansprüchen 1 bis 3, dadurch gekennzeichnet, daß die Schmelztemperatur des Werkstoffs des Haltemittels (1) etwas höher als die Schmelztemperatur des Werkstoffs des Grundkörpers (4) ist.

6. Verbundgußstück nach den Ansprüchen 1 bis 5, gekennzeichnet durch ein angeschmolzenes Haltemittel (1).

7. Verbundgußstück nach den Ansprüchen 1 bis 5, gekennzeichnet durch ein aufgeschmolzenes Haltemittel (1).
